# EUROPÄISCHE PATENTANMELDUNG

(11) **EP 1 087 038 A1**
(43) Veröffentlichungstag der Anmeldung: **28.03.2001**
(21) Anmeldenummer: 99810855.9
(22) Anmeldetag: 23.09.1999
(51) Int. Cl.: C25D 11/24

(54) **Verfahren zum Färben von Aluminiumoxydschichten**

(71) Anmelder: CLARIANT INTERNATIONAL LTD., 4132 Muttenz (CH)
(72) Erfinder: Die Erfindernennung liegt noch nicht vor

(57) **Zusammenfassung**

Verfahren zur Herstellung von gefärbten Oxydschichten auf Aluminium oder Aluminiumlegierungen durch Färben in einem wäßrigen Färbebad, Spülen mit Wasser und Verdichten, worin zum Färben mindestens ein wasserlöslicher anionischer Farbstoff (A) eingesetzt wird, der an sich fähig ist mit Nickelionen einen Nickelkomplex zu bilden, und zum Verdichten mit mindestens einem Nickelionen Ni²⁺ und Fluoridionen F enthaltenden Verdichtungsmittelpräparat (B) kalt verdichtet und gegebenenfalls mit Wasser heiß nachverdichtet wird, besonders zur Erzielung von Färbungen verbesserter Lichtechtheit.

## Beschreibung

Gebilde, Gegenstände oder Teile aus Aluminium oder Aluminiumlegierungen, die mit einer schützenden Oxydschicht versehen sind, insbesondere einer auf galvanischem Wege durch Anodisierung erzeugten Oxydschicht, werden heutzutage vermehrt im Ingenieur- und Bauwesen verwendet, z.B. als Bestandteil oder/und zur Verzierung von Gebäuden, Transport- oder Verkehrsmitteln, oder für Gebrauchs- oder Kunstgegenstände. Zur ästhetischen Gestaltung solcher Gebilde, Gegenstände oder Teile werden diese, bzw. ihre Oxydschichten, gerne gefärbt. Es ist daher erwünscht, daß die gefärbten Schichten ihre farbige Gestaltung möglichst lange beibehalten und folglich möglichst hohe Echtheiten gegen umgebungsbedingte Einflüsse, vor allem gegen die Einwirkung des Sonnenlichtes, aufweisen.

Für das Färben von Oxydschichten auf Aluminium bzw. Aluminiumlegierungen sind Farbstoffe verschiedener Nuancen bekannt, und die damit gefärbten Oxydschichten können auf an sich übliche Weise verdichtet werden, z.B. mit heißem Wasser. Die jeweils erhältlichen Färbungen können allerdings stark unterschiedliche Lichtechtheiten aufweisen, besonders nach längerer Sonnenbelichtung, sodaß - besonders bei mehrfarbigen Gegenständen - die am wenigsten lichtechte Färbung den Gesamteindruck des bunten Gegenstandes beeinträchtigt. Es ist also erwünscht, Färbungen besserer Lichtechtheiten zu erzielen und auch die Lichtechtheit verschiedener Färbungen auf ein insgesamt höheres Niveau zu bringen, d.h. z.B. Färbungen mit Farbstoffen, die an sich schwächere Lichtechtheiten erbringen, bezüglich Lichtechtheit auf das Niveau von solchen Färbungen zu bringen, die mit Farbstoffen erhältlich sind, welche an sich sehr hohe Lichtechtheiten ergeben. Durch die Verdichtung mit bestimmten Verdichtungsmitteln, z.B. auf Nickelbasis bei Kochtemperatur, kann in einigen Fällen eine bestimmte Verbesserung der Lichtechtheit erzielt werden, welche aber in vielen Fällen noch ungenügend ist, besonders für Gegenstände, die für die Außenarchitektur bestimmt sind, also für sehr lange Zeit der Sonnenbestrahlung ausgesetzt sind .

Es wurde nun überraschenderweise gefunden, daß die Lichtechtheiten der mit einer Reihe Farbstoffen erhältlichen Färbungen sehr stark erhöht werden können, wenn die mit diesen Farbstoffen gefärbten Aluminiumoxydschichten mit einem bestimmten Verdichtungsmittelpräparat (B) wie unten beschrieben kalt verdichtet werden.

Die Erfindung betrifft das Verfahren zur Herstellung der gefärbten Oxydschichten, die entsprechenden Lichtechtheitsverbesserungsmittel und die so gefärbten Substrate.

Ein erster Gegenstand der Erfindung ist also ein Verfahren zur Herstellung von gefärbten Oxydschichten auf Aluminium oder Aluminiumlegierungen durch Färben in einem wäßrigen Färbebad, Spülen mit Wasser und Verdichten, das dadurch gekennzeichnet ist, daß zum Färben mindestens ein wasserlöslicher anionischer Farbstoff (A) eingesetzt wird, der an sich fähig ist mit Nickelionen einen Nickelkomplex zu bilden, und zum Verdichten mit mindestens einem Nickelionen Ni²⁺ und Fluoridionen F⁻ enthaltenden Verdichtungsmittelpräparat (B) kalt verdichtet wird.

Die erfindungsgemäß einsetzbaren Farbstoffe (A) gehören allgemein zur Reihe derjenigen, welche für das Färben von Aluminiumoxydschichten bekannt sind oder dafür verwendbar sind. Sie sind anionisch und weisen vorzugsweise mindestens eine Sulfogruppe im Molekül auf. Sie sind fähig, mit Nickel-(II)-Ionen Komplexe zu bilden, insbesondere labile Nickelkomplexe. Entsprechend enthalten die Farbstoffe (A) vorteilhaft geeignete verfügbare Elektronenpaare in geeigneten Orbitalkonfigurationen und/oder Heteroatome, insbesondere wie sie in Substituenten- und/oder Komponenten-Kombinationen mit Ligandencharakter vorkommen. M.a.W. sind in (A) vorteilhaft Substituenten- und/oder Komponenten-Kombinationen mit Ligandencharakter enthalten, die mit Nickelionen zur Bildung von labilen Ni-Komplexen fähig sind. Solche Konfigurationen sind z.B. durch Kombination entsprechender metallisierbarer Substituenten gegeben, welche das Nickelion labil binden können, wie z.B. eine Hydroxygruppe und eine dazu vicinale Carboxygruppe, wie in der Salicylsäure, oder in Kupferkomplexen heteroatomische Molekülteile, insbesondere Stickstoffatome als Ringglieder eines Heterocyclus, welche an der Kupfer-komplexbildung nicht oder nur teilweise beteiligt sind, wie z.B. in Kupferphthalocyaninkomplexen (besonders Kupferkomplexen), und/oder in Kupferkomplexen von Monoazofarbstoffen die eine Kupplungskomponente der Oxychinolin- oder Pyrazolonreihe als Azokomponente enthalten. Die Salicylsäuregruppen sind insbesondere solche, die in Metastellung und/oder Parastellung zur Carboxygruppe, vorzugsweise über mindestens ein heteroatomisches Brückenglied, an den restlichen Teil des Farbstoffmoleküls gebunden sind. Als Beispiele von geeigneten Farbstoffen (A) seien genannt: Sulfogruppenhaltige Phthalocyanin-Kupferkomplexe, Salicylsäuregruppen enthaltende sulfogruppenhaltige Mono- und Disazofarbstoffe, Salicylsäuregruppen enthaltende sulfogruppenhaltige an der Azogruppe komplexierte Metallkomplexe von Monoazofarbstoffen (z.B. 1:1-Cu-, 1:1- oder 1:2-Cr-, 1:2-Co-Komplexe), und sulfogruppenhaltige 1:1-Metallkomplexe, besonders Kupferkomplexe, von Monoazofarbstoffen die eine Kupplungskomponente der Oxychinolin- oder Pyrazolonreihe als Azokomponente enthalten.

z.B. solche der allgemeinen Formeln worin
- X: Wasserstoff oder eine Bindung zu FC,
- m: 1 oder 2,
- n: eine Zahl von 1 bis zu zweimal die Gesamtzahl aromatischer Ringe im Molekül,
- M: Wasserstoff oder ein nicht-chromophores Kation und
- FC: den (m+n)-wertigen restlichen chromophoren Teil des Farbstoffes bedeuten,
- worin R: C₁₋₄-Alkyl,
- M: Wasserstoff oder ein nicht-chromophores Kation,
- n: eine Zahl von 1 bis zu zweimal die Gesamtzahl aromatischer Ringe im Molekül und
- DK: den Rest einer Diazokomponente
bedeuten, und der Ring B gegebenenfalls weitersubstituiert sein kann z.B. mit C₁₋₄-Alkyl, und worin
- M: Wasserstoff oder ein nicht-chromophores Kation,
- n: eine Zahl von 1 bis zu zweimal die Gesamtzahl aromatischer Ringe im Molekül und
- DK: den Rest einer Diazokomponente
bedeuten.

Sonstige sulfogruppenhaltige Farbstoffe (A) der 1:1-Kupferkomplexreihe können im erfindungsgemäßen Verfahren auch eingesetzt werden. Dagegen sind weniger geeignet oder nicht geeignet solche Farbstoffe, die konjugierte Carbonylgruppen enthalten und keine Salicylsäuregruppen enthalten (z.B. Anthrachinonfarbstoffe), oder 1:2-Metallkomplexe die keine Salicylsäuregruppen enthalten. Als (A) kommen besonders solche Farbstoffe in Frage, welche auf anodisiertem Aluminium gefärbt und mit kochendem Wasser verdichtet, Färbungen ergeben, welche eine nach der ISO-Vorschrift Nr. 105 B02 (USA) (durch Trockenbelichten mit Normlichtbelichtung in einem Atlas-Weather-O-meter Ci 35 A) bestimmte Lichtechtheit < 7 aufweisen, besonders solche deren Färbungen mit kochendem Wasser verdichtet eine so bestimmte Lichtechtheit < 6 aufweisen. Insbesondere kommen solche Farbstoffe in Betracht, deren Färbungen auf anodisiertem Aluminium mit einer Nickelverbindung heiß, insbesondere bei Temperaturen > 80 °C, verdichtet, eine Lichtechtheit nach der ISO-Vorschrift Nr. 105 B02 (USA) < 7 oder auch < 8 aufweisen.

Die anionischen Farbstoffe (A) können in Form der freien Säuren oder vorzugsweise in Form von wasserlöslichen Salzen vorliegen, z.B. als Alkalimetall-, Erdalkalimetall- und/oder Ammoniumsalze, besonders wie unten für M beschrieben.

M kann für Wasserstoff oder ein nicht-chromophores Kation stehen. Wenn im Molekül mehrere anionische Gruppen vorhanden sind, können die jeweiligen M gleiche oder verschiedene Bedeutungen aufweisen. Wasserstoff als Ion liegt als Hydroniumion vor. Als nicht-chromophore Kationen kommen beispielsweise Alkalimetallkationen, Ammoniumkationen und Erdalkalimetallkationen in Betracht. Als Erdalkalimetallkationen seinen beispielsweise Calcium und Magnesium genannt. Als Ammoniumkationen können unsubstituiertes Ammonium oder auch Ammoniumionen niedrigmolekularer Amine genannt werden, vornehmlich Mono-, Di- oder Tri-C₁₋₂-alkyl- und/oder -β-hydroxy-C₂₋₃-alkyl-ammonium, beispielsweise Mono-, Di- oder Tri-isopropanolammonium, Mono-, Di- oder Triäthanolammonium, N-Methyl-N-äthanol-ammonium. Als Alkalimetallkationen kommen übliche solche Kationen in Betracht, z.B. Lithium-, Natrium- und/oder Kaliumionen. Unter den genannten Kationen sind die Alkalimetallkationen und Ammoniumkationen bevorzugt. Nach einer Ausführung der Erfindung steht ein Teil der Symbole M und Kat⁺ für Wasserstoff und der restliche Teil davon für Alkalimetall- und/oder Ammoniumkationen.

Die zu färbenden Oxydschichten sind insbesondere künstlich erzeugte Oxydschichten auf Aluminium oder Aluminiumlegierungen.

Als Aluminiumlegierungen kommen vornehmlich solche in Betracht, in welchen der Aluminiumanteil überwiegt, vor allem Legierungen mit Magnesium, Silicium, Zink und/oder Kupfer, z.B. Al/Mg, Al/Si, Al/Mg/Si, Al/Zn/Mg, Al/Cu/Mg und Al/Zn/Mg/Cu, vorzugsweise solche, in welchen der Aluminiumgehalt mindestens 90 Gewichtsprozent ausmacht; der Magnesiumgehalt beträgt vorzugsweise ≤ 6 Gewichtsprozent; der Siliciumgehalt beträgt vorzugsweise ≤ 6 Gewichtsprozent; der Zinkgehalt beträgt vorzugsweise ≤ 10 Gewichtsprozent; der Kupfergehalt beträgt vorteilhaft ≤ 2 Gewichtsprozent, vorzugsweise ≤ 0,2 Gewichtsprozent.

Die auf dem metallischen Aluminium oder auf den Aluminiumlegierungen gebildeten Oxydschichten können durch chemische Oxydation oder vorzugsweise auf galvanischem Wege durch anodische Oxydation erzeugt worden sein. Die anodische Oxydation des Aluminiums bzw. der Aluminiumlegierung zur Passivierung und Bildung einer porösen Schicht, kann nach bekannten Methoden erfolgen, unter Verwendung von Gleichstrom und/oder Wechselstrom, und unter Verwendung jeweils geeigneter Elektrolytbäder, z.B. unter Zusatz von Schwefelsäure, Oxalsäure, Chromsäure, Zitronensäure oder Kombinationen von Oxalsäure und Chromsäure oder Schwefelsäure und Oxalsäure. Solche Anodisierverfahren sind in der Technik bekannt, z.B. das GS-Verfahren (Gleichstrom; Schwefelsäure), das GSX-Verfahren (Gleichstrom; Schwefelsäure mit Zusatz von Oxalsäure), das GX-Verfahren (Gleichstrom; Oxalsäure), das GX-Verfahren unter Zusatz von Chromsäure, das WX-Verfahren (Wechselstrom; Oxalsäure), das WX-GX-Verfahren (Oxalsäure; erst Wechselstrom dann Gleichstrom), das WS-Verfahren (Wechselstrom; Schwefelsäure) und das Chromsäureverfahren (Gleichstrom; Chromsäure). Die Stromspannungen liegen z.B. im Bereich von 5 bis 80 Volt, vorzugsweise 8 bis 50 Volt; die Temperaturen liegen z.B. im Bereich von 5 bis 50°C; die Stromdichte an der Anode liegt z.B. im Bereich von 0,3 bis 5 A/dm², vorzugsweise 0,5 bis 4 A/dm², wobei im allgemeinen Stromdichten ≤ 2 A/dm² bereits geeignet sind, um eine poröse Oxydschicht zu erzeugen; bei höheren Spannungen und Stromdichten, z.B. im Bereich von 100 bis 150 Volt und ≥ 2 A/dm², besonders 2 bis 3 A/dm², und bei Temperaturen bis 80°C können besonders harte und feinporige Oxydschichten erzeugt werden, z.B. nach dem "Ematal" Verfahren mit Oxalsäure in Gegenwart von Titanium- und Zirkoniumsalzen. Bei der Herstellung von Oxydschichten, die anschließend elektrolytisch oder direkt mit einem Farbstoff der Formel (I) adsorptiv eingefärbt werden, liegt nach einer bevorzugten und in der Praxis an sich üblichen Verfahrensweise die Stromspannung im Bereich von 12 bis 20 Volt; die Stromdichte beträgt dabei vorzugsweise 1 bis 2 A/dm². Diese Anodisierverfahren sind in der Technik allgemein bekannt und in der Fachliteratur auch ausführlich beschrieben, z.B. in Ullmann's "Enzyklopädie der Technischen Chemie", 4. Auflage, Band 12, Seiten 196 bis 198, oder in den Sandoz-Broschüren "Sanodal®" (Sandoz AG, Basel, Schweiz, Publikations-No. 9083.00.89) oder "Ratgeber für das Adsorptive Färben von Anodisiertem Aluminium" (Sandoz, Publikations-No. 9122.00.80). Die Schichtdicke der porösen Oxydschicht liegt vorteilhaft im Bereich von 5 bis 35 um, vorzugsweise 20 bis 30 µm, besonders 20 bis 25 µm. Im Falle der Farbanodisation beträgt die Dicke der Oxydschicht z.B. Werte im Bereich von 5 bis 60 µm, vorzugsweise 10 bis 40 µm. Wenn das anodisierte Aluminium oder die anodisierte Aluminiumlegierung vor dem Färben für eine kurze Zeit (z.B. 1 Woche oder weniger) gelagert worden ist, ist es von Vorteil, das Substrat vor dem Färben zu benetzen und/oder zu aktivieren, z.B. durch eine Behandlung mit einer nicht-reduzierenden, wäßrigen Mineralsäure, z.B. mit Schwefelsäure oder Salpetersäure. Gewünschtenfalls kann die Oxydschicht - analog dem bekannten "Sandalor®" Verfahren zuerst elektrolytisch vorgefärbt werden, z.B. in einem Bronzefarbton, und anschließend mit einem Farbstoff (A) überfärbt werden; auf diese Weise sind besonders gedeckte Farbtöne erhältlich, die z.B. in der Außenarchitektur eine besonders geeignete Verwendung finden. Auch ist es möglich durch Farbanodisation (nach dem als Integralfärbung bekannten Verfahren) vorgefärbte Oxydschichten mit einem Farbstoff (A) zu überfärben; auch auf diese Weise sind gedeckte Farbtöne erhältlich, die z.B. besonders für die Außenarchitektur geeignet sind.

Zur Färbung der Oxydschicht mit den anionischen Farbstoffen (A) können an sich übliche Färbemethoden verwendet werden, insbesondere Adsorptionsmethoden (im wesentlichen ohne Stromspannung), wobei die Farbstofflösung z.B. auf die Oxydfläche aufgetragen werden kann, beispielsweise durch Aufsprühen oder durch Auftrag mit einer Walze (je nach Form des Substrates), oder vorzugsweise durch Eintauchen des zu färbenden Gegenstandes in ein Färbebad. Nach einer Ausführungsform des erfindungsgemäßen Färbeverfahrens können die anodisierten Metallgegenstände nach der anodischen Behandlung und dem Spülen im selben Gefäß, in welchem die Anodisierung stattgefunden hat, mit dem Färbebad behandelt werden, oder, nach einer weiteren Ausführungsform, können die zu färbenden Gegenstände nach der anodischen Behandlung und dem Spülen aus dem Gefäß herausgenommen werden und entweder direkt oder nach dem Trocknen und einer eventuellen Zwischenlagerung, in einer zweiten Anlage gefärbt werden, wobei, wenn die Gegenstände zwischengelagert wurden, empfohlen wird, vor dem Färben eine Aktivierung (z.B. durch eine kurze Behandlung mit Schwefelsäure oder Salpetersäure) durchzuführen. Hierzu wird bemerkt, daß eine Zwischenlagerung - wenn sie überhaupt erfolgt - vorzugsweise für eine beschränkte, kurze Zeit erfolgt, z.B. weniger als 1 Woche, besonders ≤ 2 Tage. Nach allgemein üblichen bevorzugten Verfahren wird unmittelbar nach Anodisation und anschließendem Spülen gefärbt.

Das Färben erfolgt zweckmäßig bei Temperaturen unterhalb des Siedepunktes der Flotte, vorteilhaft bei Temperaturen im Bereich von 15 bis 80°C, vorzugsweise im Bereich von 15 bis 70°C, besonders bevorzugt 20 bis 60°C. Der pH der Färbeflotte liegt beispielsweise im deutlich sauren bis schwach basischen Bereich, beispielsweise im pH-Bereich von 3 bis 8, wobei schwach saure bis nahezu neutrale Bedingungen bevorzugt sind, insbesondere im pH-Bereich von 4 bis 6. Die Farbstoffkonzentration und die Färbedauer können je nach Substrat und gewünschtem färberischen Effekt sehr stark variieren. Es eignen sich beispielsweise Farbstoffkonzentrationen im Bereich von 0,01 bis 20 g/l, vorteilhaft 0,1 bis 10 g/l, insbesondere 0,2 bis 2 g/l. Die Färbedauer kann beispielsweise im Bereich von 30 Sekunden bis 1 Stunde, vorteilhaft 1 bis 60 Minuten, vorzugsweise 5 bis 40 Minuten liegen.

Die so erhaltenen Färbungen können nun verdichtet werden. Vor dem Verdichten werden die Färbungen vorteilhaft mit Wasser gespült.

Die erfindungsgemäß einzusetzenden Verdichtungsmittel (B) enthalten die Nickelionen und die Fluoridionen vorteilhaft in Form von Nickelfluorid. Gewünschtenfalls kann das Nickelfluorid durch Umsetzung von Nickelacetat und einem Alkalimetallfluorid (vorteilhaft Natriumfluorid) hergestellt werden, bzw. (B) kann aus Nickelfluorid oder aus einem Gemisch von Nickelacetat und Natriumfluorid bestehen oder, nach einer bevorzugten Variante, besteht (B) aus Nickelfluorid im Gemisch mit Nickelacetat und Natriumfluorid, wobei Nickelfluorid vorteilhaft mindestens 50 Gew.-% des Gemisches ausmacht, vorzugsweise mindestens 70 Gew.-%, z.B. 70 bis 95 Gew.-%, besonders bevorzugt mindestens 80 Gew.-%; im Gemisch aus den Ni²⁺ und Na⁺ Ionen beträgt der Anteil an Ni²⁺-Ionen vorteilhaft mindestens 50 Mol-%, vorzugsweise mindestens 70 Mol-%, z.B. 3 bis 15 Mol-%; im Gemisch aus den Acetationen und Fluoridionen beträgt der Anteil an Fluoridionen vorteilhaft mindestens 50 Mol-%, vorzugsweise mindestens 70 Mol-%, z.B. 3 bis 15 Mol-%. Gewünschtenfalls können in (B) z.B. substrat- und/oder färbebedingte Verdichtungshilfstoffe, z.B. Kobaltverbindungen, in kleinen Anteilen enthalten sein, z.B. bis zu 10 Gew.-% von (B), beispielsweise 0,1 bis 5 Gew.-% von (B). Die Verdichtungsmittel (B) werden vorteilhaft in Form von (B)-haltigen Präparaten (B_{P}) eingesetzt, welche z.B. wäßrige Lösungen von (B) sein können oder Gemische von (B) mit weiteren Hilfstoffen, insbesondere mit anionischen Tensiden (T), oder auch wäßrige Lösungen solcher Gemische. Als anionische Tenside (T) eignen sich bekannte Substanzen, insbesondere sulfogruppenhaltige Tenside, vorzugsweise Kondensationsprodukte von sulfogruppenhaltigen Aromaten mit Formaldehyd, z.B. Kondensationsprodukte von sulfoniertem Naphthalin oder/und sulfonierten Phenolen (die gegebenenfalls weitersubstituiert sein können, z.B. mit Methyl) mit Formaldehyd zu oligomeren Kondensationsprodukten mit tensidem Charakter. Das Gewichtsverhältnis von (T) zu (B) liegt vorteilhaft im Bereich von 0,1 bis 20 Gew.-%, vorzugsweise 0,2 bis 15 Gew.-%. Wenn als (Bp) wäßrige Lösungen von (B) oder von Gemischen aus (B) und (T) eingesetzt werden, liegt der (B)-Gehalt vorteilhaft im Bereich von 2 bis 40, vorzugsweise 4 bis 25 Gew.-% des wäßrigen konzentrierten Präparates. Wenn (B) oder (B_{P}) als trockenes Produkt verwendet wird (z.B. mit ≤ 10 Gew.-% Wassergehalt), ist es von Vorteil, dieses für die einfachere Dosierung und Zugabe bzw. Zudosierung, mit Wasser zu einem wäßrigen konzentrierten Präparat der oben angegebenen Konzentrationen zu formulieren.

Die Kaltverdichtung mit (B) bzw. (Bp) kann z.B. bei Temperaturen unterhalb 40°C erfolgen, z.B. im Bereich von 18 bis 35°C, vorzugsweise 20 bis 30°C. Die Ni²⁺-Konzentration im Verdichtungsbad liegt vorteilhaft im Bereich von 0,05 bis 10 g/l, vorzugsweise im Bereich von 0,1 bis 5 g/l. Der pH des Verdichtungsbades liegt beispielsweise im sauren bis schwach basischen Bereich, vorteilhaft im pH-Bereich von 4,5 bis 8. Die Dauer der Verdichtung kann sich vorteilhaft nach der Schichtdicke richten und beträgt beispielsweise 0,4 bis 2, vorzugsweise 0,6 bis 1,2 Minuten pro um Dicke der Oxydschicht des Substrates, wobei vorteilhaft 5 bis 60, vorzugsweise 10 bis 30 Minuten lang verdichtet wird. Für die bevorzugten, für Außenarchitekturbauteile besonders geeigneten Oxydschichten von mindestens 20 um, vorzugsweise 20 bis 30 µm Dicke, meistens 20 bis 25 µm, sind z.B. Verdichtungsdauern von 10 bis 30 Minuten, z.B. 20 Minuten bereits geeignet.

Nach der Kaltverdichtung mit (B) wird vorteilhaft mit Wasser heißt nachverdichtet. Das heißt, es ist von Vorteil, eine zweistufige Verdichtung durchzuführen, worin in der ersten Stufe mit mindestens einem Verdichtungsmittel (B) wie beschrieben kalt verdichtet wird, und in der zweiten Stufe mit Wasser heiß nachverdichtet wird. Die zweite Stufe der zweistufigen Verdichtung, d.h. die Heißbehandlung mit Wasser, erfolgt vorteilhaft im Temperaturbereich von 80°C bis Siedetemperatur, vorzugsweise bei 90 bis 100°C, oder auch mit Wasserdampf bei Temperaturen von 95 bis 150°C gegebenenfalls unter Druck, z.B. bei einem Überdruck im Bereich von 1 bis 4 bar. Die Dauer der Nachverdichtung mit Wasser liegt beispielsweise im Bereich von 15 bis 60 Minuten.

Nach dem erfindungsgemäßen Verfahren sind überraschend hohe Lichtechtheiten der Färbungen erreichbar, und es können insbesondere, sogar für Außenarchitekturzwecke, auch solche Farbstoffe eingesetzt werden, die sonst dafür wegen ihrer nicht genügenden Lichtechtheit nicht geeignet wären. So ist das erfindungsgemäße Verfahren insbesondere ein solches, in welchem Farbstoffe einsetzbar sind, mit welchen Färbungen erhältlich sind, deren Lichtechtheiten sonst, wenn sie nur mit Wasser heiß verdichtet werden, niedriger sind als diejenigen der Färbungen die erfindungsgemäß verdichtet sind, wobei besonders auch solche Farbstoffe einsetzbar sind, deren Färbungen, wenn sie nur mit Wasser heiß verdichtet sind, um 2 oder auch mehr Lichtechtheitsnoten tiefer sind.

Die Lichtechtheit kann nach ISO-Vorschriften bestimmt werden, z.B. nach der ISO-Vorschrift Nr. 2135-1984 durch Trockenbelichten einer Probe in Belichtungszyklen von je 200 Stunden Normlichtbelichtung in einem Atlas-Wcather-O-meter 65 WRC, der mit einer Xenonbogenlampe versehen ist, oder nach der ISO-Vorschrift Nr. 105 B02 (USA) durch Trockenbelichten einer Probe in Belichtungszyklen von je 100 Stunden Normlichtbelichtung in einem Atlas-Weather-O-meter Ci 35 A, der mit einer Xenonbogenlampe versehen ist, und Vergleich der belichteten Proben mit einem Benotungsmuster z.B. der Lichtechtheitsnote = 6 des Blaumaßstabes (entsprechend ca. der Note 3 nach Graumaßstab), oder direkt mit der Blaumaßstabvorlage der Note 6. Wenn ein Lichtechtheitswert entsprechend der Note 6 gemäß Blaumaßstab erst nach 2 Belichtungszyklen erreicht wird, wird das Muster als mit einer Lichtechtheitsnote = 7 bewertet; wenn dieser Punkt erst nach 4 Zyklen erreicht wird, wird dem Muster eine Echtheitsnote von 8 zugeteilt, und so weiter, wie in der folgenden Tabelle 2 dargelegt.

**Tabelle 2**

| Belichtungszyklus | Belichtungszeit | | Lichtechtheitsnote |
|---|---|---|---|
| | 65 WRC | Ci 35 A | |
| 1 | 200 Stunden | 100 Stunden | 6 |
| 2 | 400 Stunden | 200 Stunden | 7 |
| 4 | 800 Stunden | 400 Stunden | 8 |
| 8 | 1600 Stunden | 800 Stunden | 9 |
| 16 | 3200 Stunden | 1600 Stunden | 10 |

Umgekehrt kann nach einer bestimmten Belichtungszeit die Probe mit der Blaumaßstabskala verglichen werden und entsprechend benotet werden.

In den folgenden Beispielen bedeuten die Teile Gewichtsteile und die Prozente Gewichtsprozente; die Temperaturen sind in Celsiusgraden angegeben; die Farbstoffe sind in handelsüblicher Form eingesetzt.

### Beispiel 1

Ein entfettetes und desoxydiertes Blech aus Reinaluminium wird in einer wäßrigen Lösung, die in 100 Teilen 18-22 Teile Schwefelsäure und 1,2-7,5 Teile Aluminiumsulfat enthält, bei einer Temperatur von 18 bis 20°C, bei einer Spannung von 15 bis 16 Volt mit Gleichstrom einer Dichte von 1,5 A/dm², während 40-50 Minuten anodisch oxydiert. Dabei wird eine Oxydschicht von ca. 20-24 um Dicke gebildet. Nach dem Spülen mit Wasser, färbt man das anodisierte Aluminiumblech für 40 Minuten bei 60°C in einer Lösung bestehend aus 0,5 Teilen des Farbstoffes der Formel als Natriumsalz, in 1000 Teilen entionisiertem Wasser, dessen pH mit Essigsäure und Natriumacetat auf 5,5 eingestellt ist. Das gefärbte Blech wird mit Wasser gespült und dann in zwei Teile geteilt.

Der eine Teil wird für 40-50 Minuten bei 98 bis 100°C in entionisiertem Wasser verdichtet. Die nach der ISO-Vorschrift Nr. 105 B02 (USA) (durch Trockenbelichten mit Normlichtbelichtung in einem Atlas-Weather-O-meter Ci 35 A) bestimmte Lichtechtheit nach Blaumaßstab beträgt 3 (nach 100 Stunden)

Der andere Teil wird für 20 Minuten bei 28 bis 30°C in einer 2-%-igen NiF₂-Lösung in entionisiertem Wasser verdichtet und anschließend 30 Minuten in kochendem entionisiertem Wasser nachverdichtet. Die nach der ISO-Vorschrift Nr. 105 B02 (USA) (durch Trockenbelichten mit Normlichtbelichtung in einem Atlas-Weather-O-meter Ci 35 A) bestimmte Lichtechtheit nach Blaumaßstab beträgt 7 ("First Brake" nach 200 Stunden)

### Beispiel 2

Man verfährt wie im Beispiel 1, mit dem Unterschied, daß anstelle des Farbstoffes der Formel (1), 1 Teil des Farbstoffes der Formel als Natriumsalz, verwendet wird. Das gefärbte Blech wird mit Wasser gespült und dann in zwei Teile geteilt.

Der eine Teil wird für 40-50 Minuten bei 98 bis 100°C in entionisiertem Wasser verdichtet. Die nach der ISO-Vorschrift Nr. 105 B02 (USA) (durch Trockenbelichten mit Normlichtbelichtung in einem Atlas-Weather-O-meter Ci 35 A) bestimmte Lichtechtheit nach Blaumaßstab beträgt 5-6 (nach 100 Stunden)

Der andere Teil wird für 20 Minuten bei 28 bis 30°C in einer 2-%-igen NiF₂-Lösung in entionisiertem Wasser verdichtet und anschließend 30 Minuten in kochendem entionisiertem Wasser nachverdichtet. Die nach der ISO-Vorschrift Nr. 105 B02 (USA) (durch Trockenbelichten mit Normlichtbelichtung in einem Atlas-Weather-O-meter Ci 35 A) bestimmte Lichtechtheit nach Blaumaßstab beträgt 7 ("First Brake" nach 200 Stunden)

### Beispiel 3

Man verfährt wie im Beispiel 1, mit dem Unterschied, daß anstelle des Farbstoffes der Formel (1), 0,3 Teile des Farbstoffes der Formel als Natriumsalz eingesetzt werden. Das gefärbte Blech wird mit Wasser gespült und dann in zwei Teile geteilt.

Der eine Teil wird für 40-50 Minuten bei 98 bis 100°C in entionisiertem Wasser verdichtet. Die nach der ISO-Vorschrift Nr. 105 B02 (USA) (durch Trockenbelichten mit Normlichtbelichtung in einem Atlas-Weather-O-meter Ci 35 A) bestimmte Lichtechtheit nach Blaumaßstab beträgt 4-5 (nach 100 Stunden)

Der andere Teil wird für 20 Minuten bei 28 bis 30°C in einer 2-%-igen NiF₂-Lösung in entionisiertem Wasser verdichtet und anschließend 30 Minuten in kochendem entionisiertem Wasser nachverdichtet. Die nach der ISO-Vorschrift Nr. 105 B02 (USA) (durch Trockenbelichten mit Normlichtbelichtung in einem Atlas-Weather-O-meter Ci 35 A) bestimmte Lichtechtheit nach Blaumaßstab beträgt 9 ("First Brake" nach 800 Stunden)

## Patentansprüche

1. Verfahren zur Herstellung von gefärbten Oxydschichten auf Aluminium oder Aluminiumlegierungen durch Färben in einem wäßrigen Färbebad, Spülen mit Wasser und Verdichten, dadurch gekennzeichnet, daß zum Färben mindestens ein wasserlöslicher anionischer Farbstoff (A) eingesetzt wird der an sich fähig ist mit Nickelionen einen Nickelkomplex zu bilden, und zum Verdichten mit mindestens einem Nickelionen Ni²⁺ und Fluoridionen F⁻ enthaltenden Verdichtungsmittel (B) kalt verdichtet wird.

2. Verfahren nach Anspruch 1, dadurch gekennzeichnet, daß zum Verdichten eine zweistufige Verdichtung durchgeführt wird, worin in der ersten Stufe mit mindestens einem Verdichtungsmittel (B) kalt verdichtet wird und in der zweiten Stufe mit Wasser heiß nachverdichtet wird.

3. Verfahren nach Anspruch 1 oder 2, dadurch gekennzeichnet, daß die Farbstoffe (A) solche sind, mit welchen auf den Oxydschichten Färbungen erzeugt werden, deren Lichtechtheit nach einer Heißverdichtung mit Wasser oder mit einer Nickelverbindung, nach der nach der ISO-Vorschrift Nr. 105 B02 (USA) bestimmt, einer Lichtechtheitsnote unterhalb 7 entspricht.

4. Verfahren nach einem der Ansprüche 1 bis 3, dadurch gekennzeichnet, daß (A) mindestens eine Substituenten- und/oder Komponenten-Kombination mit Ligandencharakter aufweist.

5. Verfahren nach einem der Ansprüche 1 bis 4, dadurch gekennzeichnet, daß die Farbstoffe (A) sulfogruppenhaltige Farbstoffe sind, die mindestens eine Salicylsäuregruppe gegebenenfalls in Salzform enthalten.

6. Verfahren nach einem der Ansprüche 1 bis 5, dadurch gekennzeichnet, daß (B) in Form von (B)-haltigem Verdichtungsmittelpräparat (B_{P}) eingesetzt wird

7. Lichtechtheitsverbesserungsmittel für mit anionischen Farbstoffen erzeugten Färbungen von Oxydschichten auf Aluminium oder Aluminiumlegierungen, welches ein Kaltverdichtungsmittel (B) wie im Anspruch 1 definiert, oder ein Präparat (B_{P}) davon wie im Anspruch 6 definiert, ist.

8. Lichtechtheitsverbesserungsmittel gemäß Anspruch 7 für mit anionischen Farbstoffen (A) wie im Anspruch 1 oder 3-5 definiert, erzeugten Färbungen.

9. Die nach dem Verfahren gemäß einem der Ansprüche 1 bis 6 gefärbten Oxydschichten.

10. Gefärbte Oxydschichten gemäß Anspruch 9 mit einer Lichtechtheit entsprechend einer Lichtechtheitsnote nach der ISO-Vorschrift Nr. 105 B02 (USA) ≥ 7, vorzugsweise ≥ 8.

11. Gefärbte Oxydschichten gemäß Anspruch 9 oder 10 mit einer Lichtechtheit entsprechend einer Lichtechtheitsnote nach der ISO-Vorschrift Nr. 105 B02 (USA) die um mindestens zwei Noten höher ist als eine sonst gleiche Färbung, die aber mit Wasser heißverdichtet worden ist.
